# EUROPÄISCHE PATENTSCHRIFT

(11) **EP 0 824 602 B1**
(45) Veröffentlichungstag und Bekanntmachung des Hinweises auf die Patenterteilung: **19.09.2001**
(21) Anmeldenummer: 96905866.8
(22) Anmeldetag: 06.03.1996
(51) Int. Cl.: C22C 38/12

(54) **STAHLWERKSTOFF MIT HOHER WARMFESTIGKEIT ZUR HERSTELLUNG VON MOTORKOLBENOBERTEILEN**
STEEL MATERIAL WITH HIGH THERMAL RESISTANCE FOR PRODUCING ENGINE PISTON UPPER PARTS
MATERIAU D'ACIER A HAUTE RESISTANCE THERMIQUE UTILE POUR PRODUIRE LES PARTIES SUPERIEURES DE PISTONS DE MOTEURS

(43) Veröffentlichungstag der Anmeldung: 25.02.1998
(73) Patentinhaber: CARL DAN. PEDDINGHAUS GMBH & CO. KG, 58256 Ennepetal (DE)
(72) Erfinder: WEGNER, Karl, Wilhelm, D-58640 Iserlohn (DE); BREUER, Heinz, Werner, D-58256 Ennepetal (DE)
(74) Vertreter: Kindler, Matthias, Dr. Dipl.-Chem.
(86) Internationale Anmeldenummer: EP9600954
(87) Internationale Veröffentlichungsnummer: WO9733010

(56) Entgegenhaltungen:
- EP-A- 0 085 828
- GB-A- 2 246 579
- GB-A- 2 287 956
- US-A- 2 229 140

## Beschreibung

Die Erfindung betrifft einen Stahlwerkstoff zur Herstellung von Motorkolbenoberteilen.
GB-A-2287956 betrifft einen heißgewalzten, normalisierten Stahl, der keine kostspielige thermische Vergütungsbehandlung erfordert aber eine ausreichende mechanische Festigkeit, bei stark verbesserter Zähigkeit und verbessertem Glanz aufweißt. Der Stahl weist die folgende Zusammensetzung auf(in Gew.%): 0.30 - 0.50% Kohlenstoff, 0.15 - 0.60% Silizium, 0.80 - 1.60% Mangan, bis zu 0.02% Phosphor, bis zu 0.015% Schwefel, 0.07 - 0.20% Vanadium, 0.015 - 0.06% Aluminium, 0.005 - 0.015% Stickstoff, bis zu 0.0015% Sauerstoff, der Rest Eisen und unvermeidbare Verunreinigungen. Der Stahl kann ferner 0.02 - 0.15% Molybdän enthalten. Gemäß Tabelle II dieses Dokuments liegen die Zugfestigkeiten des Stahls bei 817 - 859 N/mm² (83.0 - 87.7 Kg/mm²).

Mit stahlgeschmiedeten Kolbenoberteilen lassen sich bei Dieselmotoren extrem hohe Verdichtungen bei guter Kraftstoffausnutzung, geringen Emissionen und hoher km-Laufleistung erzielen. Hierbei werden die Kolbenoberteile im allgemeinen aus dem Werkstoff 42CrMo4 in einer Spanne von 800 bis 1100 N/mm² vergütet, d.h. durch Erwärmen von Raumtemperatur auf 860°C und anschließendes Abschrecken in Hochleistungsöl gehärtet und durch erneutes Erwärmen auf ca. 480 bis 660°C angelassen mit abschließender Abkühlung im Behälter. Die Temperaturen im Härte- bzw. Anlaßofen werden entsprechend der jeweiligen Stahlanalyse und den Kundenvorschriften hinsichtlich Festigkeit eingestellt.

Nur mit dem obengenannten Stahl und dem Schmiedeverfahren können die von den Verbrauchern geforderten Verschleiß-, Korrosions- und Warmfestigkeitseigenschaften der Kolbenoberteile erzielt werden. Das Konstruktionsprinzip des Pendelschaftkolbens mit stahlgeschmiedetem Oberteil und Aluminiumhemd hat jedoch den Nachteil, daß der Motor im Vergleich zu einteilig aus Aluminium hergestellten Kolben teuerer ist, bedingt auch durch die Vergütung (Wärmebehandlung) des Kolbenoberteils aus Stahl.

Das der Erfindung zugrundeliegende Problem besteht darin, einen Werkstoff bereitzustellen, mit dem stahlgeschmiedete Kolbenoberteile ohne Vergütung und somit kostengünstiger hergestellt werden können, ohne aber die Verschleiß-, Korrosions- und Warmfestigkeitseigenschaften zu beeinträchtigen.

Dieses Problem wird erfindungsgemäß durch einen Stahlwerkstoff gelöst, der die folgende Zusammensetzung (Gew.%) aufweist:
Mn: 1,20 bis 1,50
Si: 0,50 bis 0,80
C: 0,35 bis 0,40
Mo: 0,10 bis 0,50
V: 0,08 bis 0,13
S: 0,010 bis 0,065
Al: 0,015 bis 0,050
P: ≤ 0,035
   Rest Eisen und herstellungsbedingte Verunreinigungen

Die herstellungsbedingten Verunreinigungen können hierbei insbesondere die Elemente Ni und Cr beinhalten, die im allgemeinen jeweils in einer Menge < 0,20 Gew.% in dem Stahlwerkstoff vorliegen können.

Die erfindungsgemäßen Stähle lassen sich hierbei in üblicher Weise in einem Elektroofen erzeugen, wobei man als Ausgangsmaterial Schrott einsetzt. Dieser Schrott wird im Elektroofen eingeschmolzen, und die Schmelze wird anschließend zur Reduzierung des Phosphorgehaltes gefrischt. Der Stahl wird in eine Pfanne zur sekundärmetallurgischen Behandlung abgestochen. Dies bedeutet, daß Zuschlagstoffe wie FeSi, FeCr, MnCr oder FeMo, in Abhängigkeit der Analyse des aus dem Elektroofen gewonnenen Stahls, hinzugefügt werden, um die Bereiche der einzelnen Elemente in dem erfindungsgemäßen Stahl einzustellen. Hierbei wird auch Aluminium zur Beruhigung zugegeben. Im Pfannenofen erfolgt dann die Homogenisierung der Schmelze und ihre Einstellung auf die jeweils gewünschte Temperatur. Anschließend erfolgt durch Zugabe der bereits oben genannten Zuschlagstoffe die Feineinstellung der Gewichtsmengen der einzelnen Elemente in dem beanspruchten Stahl. Anschließend werden in der Schmelze gelöste Gase, wie z.B. Wasserstoff, durch Entgasen entfernt. Nötigenfalls werden hier noch Korrekturen bezüglich des Aluminiumgehalts vorgenommen, der dann üblicherweise in Drahtform eingespult wird. Im Anschluß an die Vakuumbehandlung wird dann die Schmelze im Strang oder Block abgegossen.

Mit dem erfindungsgemäßen Stahl können Kolbenoberteile stahlgeschmiedet werden, die nicht mehr vergütet werden müssen, um die gewünschten hohen Warmfestigkeitseigenschaften zu erzielen. Die Kolbenoberteile werden aus der Umformwärme geregelt abgekühlt (BY-Behandlung = BEST YIELD).

### Beispiel

Gemäß dem oben dargestellten Verfahrensweg wurde ein erfindungsgemäßer Stahlwerkstoff hergestellt, der die folgende Zusammensetzung aufweist:
Mn: 1,31
Si: 0,57
C: 0,38
Mo: 0,43
V: 0,11
S: 0,046
Al: 0,024
P: 0,011
Cr: 0,17
Ni: 0,03
Rest Eisen

Der Stahl der obigen Zusammensetzung wurde hinsichtlich seiner mechanischen Eigenschaften mit dem Stahl 42CrMo4 (Standardanalyse nach Norm EN 10083) verglichen. Die Ergebnisse sind in der folgenden Tabelle dargestellt.

**Tabelle:**

| Vergleich von Warmzugproben | | |
|---|---|---|
| 42CrMo4 | Raumtemperatur | 500°C |
| Zugfestigkeit Rm (N/mm²) | 930 | 630 |
| Streckgrenze Rp 0,2 (N/mm²) | | 480 |
| Einschnürung Z (%) | | 75 |
| Dehnung A5 (%) | | 25 |

| Stahl gemäß Beispiel | Raumtemperatur | 500°C |
|---|---|---|
| Zugfestigkeit Rm (N/mm²) | 1020 | 810 |
| Streckgrenze Rp 0,2 (N/mm²) | | 605 |
| Einschnürung Z (%) | | 58 |
| Dehnung A5 (%) | | 14,5 |

Die Werte der obigen Tabelle legen die vorteilhaften mechanischen Eigenschaften des erfindungsgemäßen Stahles dar.

## Patentansprüche

1. Stahlwerkstoff mit folgender Zusammensetzung (Gew.%) :
Mn: 1,20 bis 1,50
Si: 0,50 bis 0,80
C: 0,35 bis 0,40
Mo: 0,10 bis 0,50
V: 0,08 bis 0,13
S: 0,010 bis 0,065
Al: 0,015 bis 0,050
P: ≤ 0,035
Rest Eisen und herstellungsbedingte Verunreinigungen

2. Verwendung eines Stahlwerkstoffs gemäß Anspruch 1 zur Herstellung von Motorkolbenoberteilen.

## Claims

1. Steel material having the following composition (wt.%):
Mn: 1.20 to 1.50
Si: 0.50 to 0.80
C: 0.35 to 0.40
Mo: 0.10 to 0.50
V: 0.08 to 0.13
S: 0.010 to 0.065
Al: 0.015 to 0.050
P: ≤ 0.035
remainder iron and production-related impurities.

2. Use of a steel material according to claim 1 for producing upper parts of an engine piston.

## Revendications

1. Matériau à base d'acier, présentant la composition suivante (en % en poids) :
Mn : de 1,20 à 1,50
Si : de 0,50 à 0,80
C : de 0,35 à 0,40
Mo : de 0,10 à 0,50
V : de 0,08 à 0,13
S : de 0,010 à 0,065
Al : de 0,015 à 0,050
P :≤ 0,035.
Le reste étant du fer et des impuretés dues à la fabrication.

2. Utilisation d'un matériau à base d'acier selon la revendication 1, pour la fabrication de parties supérieures de pistons de moteur.
